# EUROPÄISCHE PATENTANMELDUNG

(11) **EP 0 407 918 A1**
(43) Veröffentlichungstag der Anmeldung: **16.01.1991**
(21) Anmeldenummer: 90112991.6
(22) Anmeldetag: 07.07.1990
(51) Int. Cl.: D06M 10/00

(54) **Verfahren zur Herstellung eines Nähgarnes**

(30) Priorität: 10.07.1989 DE 3922602; 10.07.1989 DE 3922599
(71) Anmelder: Amann & Söhne GmbH & Co., D-74355 Bönnigheim (DE)
(72) Erfinder: Truckenmüller, Kurt, Dipl.-Ing.,, D-7101 Flein, (DE); Greifeneder, Karl, Dipl.-Ing.,, D-7100 Heilbronn, (DE)
(74) Vertreter: Döring, Wolfgang, Dr. Ing.

(57) **Zusammenfassung**

Es wird ein erstes Verfahren zur Herstellung eines Nähgarnes beschrieben, bei dem man Fasern, Filamente und/oder Garne miteinander verspinnt, verzwirnt und/oder verwirbelt. Anschließend wird das so hergestellte Nähgarn gegebenenfalls gefärbt, getrocknet, fixiert, aviviert und/oder umgespult. Vor dem Verspinnen, Verzwirnen und/oder Verwirbeln der Fasern, Filamente und/oder Garne werden diese einer Niedertemperatur-Plasmabehandlung oder einer Corona-Behandlung unterworfen.

Ferner wird ein zweites Verfahren zur Herstellung eines Nähgarnes beschrieben, bei dem das fertige Nähgarn einer Corona- oder Niedertemperatur-Plamsbehandlung unterworfen wird. Hierbei wickelt man das fertige Nähgarn vor der Corona- bzw. Niedertempartur-Plasmabehandlung auf einen Wickelkörper auf und durchströmt den Wickelkörper während der Corona- bzw. Niedertemperatur-Plasmabehandlung mit einem Gas.

## Beschreibung

Die vorliegende Erfindung betrifft zwei Verfahren zur Herstellung eines Nähgarnes mit den Merkmalen des Oberbegriffs des Patentanspruchs 1 und den Merkmalen des Oberbegriffs des Patentanspruchs 3.

Corona- bzw. Niedertemperatur-Plasmabehandlungen werden bereits in verschiedenen Gebieten der Technik, wie beispielsweise der Kunststoffbearbeitung, Folienbearbeitung oder Metallbearbeitung, erfolgreich eingesetzt. Auch im Bereich der Textilindustrie wurde versucht, durch eine Corona- bzw. Niedertemperatur-Plasmabehandlung die Eigenschaften des behandelten Materials zu verändern. Hierbei wurden schwerpunktmäßig die Corona- bzw. Niedertemperatur-Plasmabehandlung auf endlosen Warenbahnen von Geweben erprobt.

So beschreibt beispielsweise die DE OS 33 12 307 eine Vorrichtung bzw. ein Verfahren zur Niedertemperatur-Plasmabehandlung von Geweben. Hierbei wird eine endlose Warenbahn des Gewebes von einem ersten Wickelkörper auf einen zweiten Wickelkörper umgerollt, wobei zwischen dem ersten und dem zweiten Wickelkörper ein Elektrodenpaar angeordnet ist, um das erforderlicher Niedertemperaturplasma zu erzeugen. In derselben Veröffentlichung wird auch erwähnt, daß man einen Garnstrang zwischen einen ersten Wickelkörper und einen mit Abstand davon angeordneten zweiten Wickelkörper spannen kann, wobei ebenfals zwischen dem ersten und zwischen Wickelkörper das Elektrodenpaar zur Erzeugung des Niedertemperaturplasmas angeordnet ist.

Das zuvor beschriebene Verfahren gemäß der DE OS 33 12 307 dient dazu, die so behandelten Gewebe zu entschlichten, zu beuchen, die Schrumpffestigkeit oder die Farbstoffixierung zu verbessern. Bezüglich der durch die Niedertemperatur-Plasmabehandlung hervorgerufenen Eigenschaftsveränderungen bei Garnen enthält diese Veröffentlichung keine Angaben.

Das zuvor beschriebene, bekannte Verfahren, bei dem innerhalb einer Vakuumkammer beim Umrollen eine endlosen Warenbahn eines Gewebes bzw. ein endloser Strang eines Garnes kontinuierlich aber einlagig mit dem Niedertemperaturplasma behandelt wird, weist den Nachteil auf, daß das Umwickeln der endlosen Warenbahnen des Gewebes bzw. des Garnstranges in der Praxis häufig große Probleme beinhaltet. Dies trifft insbesondere bei hohen Geschwindigkeiten dann zu, wenn eine manuelle Eingriffsmöglichkeit nicht gegeben ist, so daß sich vielfach die Warenbahnen bereits nach einer kurzen Umwickelzeit unerwünscht verlegt und damit der Umwickelvorgang unterbrochen und erst nach entsprechender manueller Korrektur fortgesetzt werden kann. Dies wiederum bedeutet, daß die Vakuumkammer, in der die Niedertemperatur-Plasmabehandlung des Standes der Technik durchgeführt wird, zunächst zu belüften ist und dann nach manueller Korrektur das erforderliche Vakuum erneut eingestellt werden muß. Von daher hat sich auch ein derartiges Behandlungsverfahren in der Praxis nicht durchgesetzt.

Um Garnen, die für die Konfektion von Textilien eingesetzt werden, die notwendigen Eigenschaften zu verleihen, ist es bekannt, hier bestimmte Parameter, wie beispielsweise die Auswahl der Ausgangsmaterialien, die Konstruktion und die Festigkeiten, zu berücksichtigen. Darüber hinaus werden diese Garne mit einer Avivage versehen, um das Gleitverhalten der Garne beim Nähen zu verbessern und so Fadenbrüche zu vermeiden. Im Bereich von chirurgischem Nähmaterial besteht jedoch die Forderung, daß derartige Avivagen auf dem chirurgischen Nähgarn nicht vorhanden sein dürfen, da hier unerwünschte gesundheitliche Gefährdungen durch die Avivagen befürchtet werden.

Der vorliegenden Erfindung liegt die Aufgabe zugrunde, ein Verfahren zur Herstellung eines Garnes zur Verfügung zu stellen, das bei einem ausgezeichneten Nähverhalten der so hergestellten Garne besonders einfach durchführbar ist.

Diese Aufgabe wird erfindungsgemäß durch ein Verfahren mit den kennzeichnenden Merkmalen des Patentanspruchs 1 sowie durch ein Verfahren mit den kennzeichnenden Merkmalen des Patentanspruchs 3 gelöst.

Erfindungsgemäß werden somit zwei Vefahren zur Herstellung eines entsprechenden Nähgarnes vorgeschlagen.

Ein erstes erfindungsgemäßes Verfahren sieht vor, daß man die Fasern, Filamente und/oder Garne, die zur Herstellung des Nähgarnes miteinander versponnen, verzwirnt und/oder verwirbelt werden, vor dem Verspinnen, Verzwirnen und/oder Verwirbeln einer Niedertemperatur-Plasmabehandlung oder einer Corona-Behandlung unterwirft. Mit anderen Worten wird somit bei dem ersten Verfahren die Niedertemperatur-Plasmabehandlung bzw. die Corona-Behandlung vor der eigentlichen Herstellung des Nähgarnes durch geführt, so daß das Nähgarn dann aus den niedertemperatur-plasmabehandelten bzw.corona-behandelten Fasern, Filamenten und/oder Garnen erstellt wird. Ein so hergestelltes Nähgarn wird dann entsprechend konventionell weiterverarbeitet, beispielsweise ggf. gefärbt, getrocknet, fixiert, aviviert und/oder umgespult.

Eine besonders geeignete Ausführungsform dieses ersten erfindungsgemäßen Verfahrens sieht vor, daß man aus den Fasern, Filamenten und/oder Garnen ein Haufwerk herstellt und das Haufwerk während der Niedertemperatur-Plasmabehandlung bzw. während der Corona-Behandlung mit einem geeigneten Gas durchströmt. Hierdurch wird insbesondere sichergestellt, daß die unterschiedlichen Lagen des Haufwerkes besonderes gleichmäßig behandelt werden, so daß das fertige Nähgarn keine unterschiedlichen Eigenschaften aufweist.

Bei dem weiterhin erfindungsgemäß vorgeschlagenen zweiten Verfahren zur Herstellung des entsprechenden Nähgarnes wird ein bereits erstelltes, fertiges Nähgarn, das aus miteinander versponnen, verzwirnten und/oder verwirbelten Fasern, Filamenten und/oder Garnen besteht, einer Corona- bzw. Niedertemperatur-Plasmabehandlung unterworfen. Hierzu wird das fertige Nähgarn vor der Corona- bzw. Niedertemperatur-Plasmabehandlung auf einen Wickelkörper aufgewickelt. Während der Corona- oder Niedertemperatur-Plasmabehandlung wird der Wickelkörper und damit das hierauf aufgebrachte Nähgarn mit einem geeigneten Gas durchströmt, so daß im Gegensatz zum eingangs aufgeführten Stand der Technik bei diesem zweiten Verfahren ein Umwickeln des zu behandelnden Nähgarnes nicht erfolgt.

Die erfindungsgemäßen Verfahren weisen eine Reihe von Vorteilen auf. So konnte festgestellt werden, daß die nach den erfindungsgemäßen Verfahren hergestellten Nähgarne im Vergleich zu Nähgarnen von gleicher Konstruk tion, die nicht der zuvor beschriebenen Corona- bzw. Niedertemperatur-Plasmabehandlungen unteworfen waren, wesentlich bessere Näheigenschaften besitzen. Diese drücken sich beispielsweise dadurch aus, daß beim Nähen von Knopflöchern unter Standardprüfbedingungen das nicht behandelte Vergleichsgarn bereits nach zwei bis sechs Knopflöchern Fadenbrüche zeigt, während es mit den nach den erfindungsgemäßen Verfahren hergestellten Nähgarnen möglich ist, etwa 50 bis 90 Knopflöcher ohne Fadenbrüche herzustellen. Auch bei Nähversuchen, bei denen eine normale geradeaus verlaufende Naht mit einer Stichgeschwindigkeit von 7000 Stichen pro Minute erstellt wird, zeigt sich deutlich die Überlegenheit der nach den erfindungsgemäßen Verfahren hergestellten Nähgarnen. So kann mit den nach den erfindungsgemäßen Verfahren hergestellten Nähgarnen im Vergleich zu dem nicht behandelten Nähgarn von gleichem Aufbau etwa eine 10- bis 20-fach längere Naht hergestellt werden, ehe dabei, wenn überhaupt, ein Fadenbruch auftritt. Auch bei vergleichenden Spannungsmessungen an corona- bzw. niedertemperatur-plasmabehandelten und nicht behandelten Nähgarnen, die in eine Nähmaschine eingelegt worden sind, bei der die Fadenbremse entsprechend der jeweiligen Nähaufgabe eingestellt wurde, zeigt sich deutlich die Überlegenheit der behandelten Nähgarne. So schwanken bei den corona- bzw. niedertemperatur-plasmabehandelten Nähgarnen die Garnspannungen zwischen etwa ± 2 % und ± 8 % vom mittleren Garnspannungswert, während bei den nicht behandelten Vergleichsgarnen die Abweichungen vom Mittelwert zwischen ± 15 % und ± 25 % liegen. Hieraus wird das wesentlich bessere Nähverhalten der nach den erfindungsgemäßen Verfahren hergestellten Nähgarne erklärlich.

Die zuvor beschriebenen besseren Näheigenschaften der corona- bzw. niedertemperatur-plasmabehandelten Nähgarne ist um so erstaunlicher, da festgestellt wurde, daß durch eine derartige Behandlung die Oberfläche bei Synthesefasern verändert, so zum Beispiel aufgerauht, wird. Von daher würde man erwarten, daß ein mit einer derartigen Oberfläche versehenes Nähgarn im Vergleich zu einem nicht behandelten Nähgarn eher ein wesentlich schlechteres Nähverhalten aufweist, was überraschenderweise jedoch nicht der Fall ist, wie dies vorstehend beschrieben ist.

Auch konnte bei den erfindungsgemäßen Verfahren festgestellt werden, daß sich die zuvor beschriebenen guten Näheigenschaften des corona- bzw. niedertemperatur-behandelten Nähgarns über die Dickes des Haufwerkes bzw. des Wickelkörpers nicht ändern, so daß im Nähverhalten zwischen den unteren Haufwerk- bzw. Wickellagen, der mittleren Haufwerk- bzw. Wickellage und den äußeren Haufwerk- bzw. Wickellagen keine Unterschiede besehen. Hier wird angenommen, daß sich bei der Durchströmung des Haufwerkes bzw. des Wickelkörpers die sich durch die Corona- bzw. Niedertemperatur-Plasmaentladung bildenden Elektronen, Ionen, hochreaktive Moleküle und/oder Radikale, die mit der Oberfläche des Nähgarnes entsprechend reagieren und diese vernetzen, oxidieren, aufrauhen und/oder ätzen, gleichmäßig über die Dicke des Wickelkörpers bzw. Haufwerkes verteilen.

Als weiterer Hinweis auf die zuvor beschriebene gleichmäßige Eigenschaftsveränderung des behandelten Nähgarns über die Dicke des Wickelkörpers bzw. Haufwerkes ist zu werten, daß sich ein so behandeltes Nähmaterial sowohl vom Farbton als auch von der Farbtiefe gleich anfärbt, was durch entsprechende Färbeversuche und anschließender vergleichender farbmetrischer Auswertung der inneren, mittleren und äußeren Lagen des Wickelkörpers bzw. Haufwerkes bewiesen werden konnte.

Darüber hinaus sind die erfindungsgemäßen Verfahren besonders einfach und kostengünstig anzuwenden. Hierzu ist es im Vergleich zu dem eingangs aufgeführten Stand der Technik nicht erforderlich, daß das zu behandelnde Material bei der Corona- bzw. Niedertemperatur-Plasmabehandlung umgewickelt werden muß, da bei den erfindungsgemäßen Verfahren diese Behandlungen auf dem Wickelkörper bzw. vorzugsweise in der Aufmachung als Haufwerk erfolgen. Dies wiederum führt dazu, daß bei den erfindungsgemäßen Verfahren keine Betriebsstörungen auftreten können. Auch lassen sich die erfindungsgemäßen Verfahren besonders wirtschaftlich durchführen, da die Nähgarne bei ihrer Herstellung oder weiteren Bearbeitung bzw. die für die Herstellung des Nähgarne verwendeten Fasern, Filamente und/oder Garne, z.B. beim Färben, ohnehin auf Wickelkörper angeordnet bzw. als Haufwerke aufgemacht werden.

Werden die erfindungsgemäßen Verfahren für solche Nähgarne angewendet, die als chirurgisches Nähmaterial eingesetzt werden, bestehen noch weitere Vorteile. So bewirkt die Corona- bzw. Niedertemperatur-Plasmabehandlung der Fasern, Filamente und/oder Garne bzw. des fertigen Nähgarnes, daß die z.B. vom Primärspinnen auf den Ausgangsmaterialien vorhandenen bzw. während der Bearbeitung aufgetragene Präparationen oder an der Oberfläche des Nähgarnes befindliche, nicht fixierte Farbstoffmoleküle durch die Corona- bzw. Niedertemperatur-Plasmabehandlung verdampft werden, so daß ein aufwendiges Auswaschen dieser Präparationen bzw. Farbstoffmoleküle entfallen kann. Auch ist es bei Anwendung der erfindungsgemäßen Verfahren möglich, auf eine zusätzliche Sterilisation des chirurgischen Nähgarns zu verzichten, da hierbei bei der Corona- bzw. Niedertemperatur-Plasmabehandlung alle Mikroorganismen bzw. Keime oder Krankheitserreger abgetötet werden. Ebenso besitzt ein entsprechend hergestelltes chirurgisches Nähgarn im Vergleich zu einem nicht behandelten, ansonsten identischen Nähmaterial eine deutlich bessere Knotenfestigkeit, d.h. hiermit hergestellte Knoten lösen sich auch dann nicht, wenn das Nähgarn beispielsweise durch Blut oder Schleim auf seiner Oberfläche eine besonders hohe Gleitfähigkeit besitzt.

Üblicherweise wird bei den erfindungsgemäßen Verfahren die Niedertemperatur-Plasmabehandlung bei einem Vakuum zwischen 5 Pa und 500 Pa durchgeführt. Besonders gute Ergebnisse erzielt man, wenn man die Niedertemperatur-Plasmabehandlung bei einem Vakuum zwischen 20 Pa und 300 Pa, vorzugsweise zwischen 70 Pa und 200 Pa, ausführt.

Eine weitere Ausführungsform der erfindungsgemäßen Verfahren sieht vor, daß man bei der Niedertemperatur-Plasmabehandlung während einer ersten Behandlungsperiode ein Vakuum zwischen etwa 5 Pa und etwa 120 Pa, vorzugsweise zwischen etwa 20 Pa und 120 Pa, und während einer sich hieran anschließenden zweiten Behandlungsperiode ein Vakuum zwischen etwa 80 Pa und etwa 250 Pa, vorzugsweise zwischen etwa 100 Pa und etwa 200 Pa, einstellt. Hierdurch wird erreicht, daß der Wickelkörper bzw. das Haufwerk besonders gut mit dem Gas durchströmt wird, was die Gleichmäßigkeit der Behandlung sicherstellt. Insbesondere in den Fällen, in denen sich die erste Behandlungsperiode unmittelbar an die zweite Behandlungsperiode anschließt, und vor allen Dingen dann, wenn man die erste und zweite Behandlungsperiode mehrfach abwechselnd unmittelbar hintereinander wiederholt, wird der Wickelkörper bzw. das Haufwerk besonders gut durchströmt, so daß Ungleichmäßigkeiten über die Dicke des Wickelkörpers bzw. des Haufwerkes völlig ausgeschlossen sind.

Bei der zuvor beschriebenen Verfahrensweise, bei der zwei aufeinanderfolgende Behandlungsperioden bei einem unterschiedlichen Vakuum durchgeführt werden, kann man den Übergang von der ersten Behandlungsperiode zur zweiten Behandlungsperiode und von der zweiten Behandlungsperiode zur ersten Behandlungsperiode derart gestalten, daß man das Vakuum in jeder Behandlungsperiode schlagartig einstellt. Eine besonders schonende Behandlung des Wickelkörpers bzw. des Haufwerkes ermöglicht jedoch eine Ausführungsform der erfindungsgemäßen Verfahren, bei dem das Vakuum in der ersten Behandlungsperiode kontinuierlich in das Vakuum der zweiten Behandlungsperiode und das Vakuum in der zweiten Behandlungsperiode kontinuierlich in das Vakuum der ersten Behandlungsperiode überführt wird, so daß der Druck während der Gesamtbehandlung sinusförmig erhöht bzw. abgesenkt wird.

Besonders gute und gleichmäßige Ergbenisse erzielt man bei den erfindungsgemäßen Verfahren, wenn man die Verweilzeit der ersten und zweiten Behandlungsperiode jeweils zwischen 10 Sekunden und 160 Sekunden, vorzugsweise zwischen 20 Sekunden und 60 Sekunden, variiert.

Um unerwünschte Nebeneffekte, hervorgerufen durch Fremdgase, bei der Niedertemperatur-Plasmabehandlung gemäß den erfindungsgemäßen Verfahren zu verhindern, empfiehlt es sich, zu Beginn der Niedertemperatur-Plasmabehandlung ein Vakuum bei einem Druck einzustellen, der geringer ist als der Druck bei der Niedertemperatur-Plasmabehandlung. Anschließend führt man das Gas, das den Wickelkörper bzw. das Haufwerk durchströmt, solange zu, bis der erwünschte Druck für die Niedertemperatur-Plasmabehandlung erreicht ist.

Üblicherweise beträgt die Frequenz bei der Niedertemperatur-Plasmabehandlung zwischen 1 MHz und 20 MHz, wobei besonders gute Ergebniss bei einer Frequenz von 13,56 MHz erreicht werden.

Darüber hinaus kann man bei den erfindungsgemäßen Verfahren die Niedertemperatur-Plasmabehandlung bei einer Frequenz von 27,12, 40,68 und/oder 81,36 MHz durchführen, wobei es jedoch auch möglich ist, während der Niedertemperatur-Plasmabehandlung die Frequenzen in dem zuvor genannten

Bereich zu ändern bzw. auf unterschiedliche Werte im Rahmen der zuvor genannten Werte einzustellen.

Die Leistung beträgt bei den erfindungsgemäßen Verfahren zwischen 200 W und 600 W.

Die Leistungsdichte variiert bei der Niedertemperatur-Plasmabehandlung zwischen 2 W/dm³ und 25 W/dm³, wobei sich die Volumenangabe auf das Volumen des Autoklaven bezieht. Vorzugsweise wird jedoch bei dem erfindungsgemäßen Verfahren bei einer Leistungsdichte zwischen 8 W/dm³ und 14 W/dm³, insbesondere bei 12,5 W/dm³, gearbeitet.

Besonderes gute Ergebnisse erzielt man bei den erfindungsgemäßen Verfahren auch mit einer Niedertemperatur-Plasmabehandlung, die bei einer Frequenz von 2,45 GHz, bei einem Druck zwischen 10⁻¹ Pa und 1000 Pa, vorzugsweise zwischen 70 Pa und 120 Pa, und bei einer Leistungsdichte zwischen 0,1 W/dm³ und 5 W/dm³, vorzugsweise zwischen 1,5 W/dm³ und 3 W/dm³, durchgeführt wird.

Zuvor sind die Parameter aufgeführt, die dann anzuwenden sind, wenn bei den erfindungsgemäßen Verfahren eine Niedertemperatur-Plasmabehandlung durchgeführt wird.

Soll hingegen bei den erfindungsgemäßen Verfahren eine Corona-Behandlung erfolgen, so führt man diese Corona-Behandlung bei einem Druck durch, der bei dem Normaldruck und/oder der geringfügig oberhalb und/oder geringfügig unterhalb des Normaldruckes liegt. Somit wird bei den erfindungsgemäßen Verfahren die Corona-Behandlung bei einem Druck zwischen 86,659 x 10³ Pa und 133,32 x 10³ Pa, vorzugsweise bei einem Druck zwischen 93,325 x 10³ Pa und 113,324 x 10³ Pa, durchgeführt.

Besonders gute Ergebnisse bezüglich der Näheigenschaften der so hergestellten Nähgarne bzw. bei chirurgischem Nähmaterial bezüglich der Knotenfestigkeit läßt sich bei einer Corona-Behandlung erzielen, bei der man während einer ersten Behandlungsperiode einen Druck zwischen 86,659 x 10³ Pa und 99,99 x 10³ Pa und während einer zweiten Behandlungsperiode einen Druck zwischen 99,99 x 10³ Pa und 133,32 x 10³ Pa einstellt. Dies ist offensichtlich darauf zurückzuführen, daß durch den Druckwechsel der Wickelkörper bzw. das Haufwerk besonders gut und gleichmäßig durchströmt wird, so daß die bei der Corona-Behandlung erzeugten Elektronen, Ionen, hochreaktive Moleküle und/oder Radikale die Materialoberfläche entsprechend vernetzen, oxidieren, aufrauhen und/oder ätzen können. Vorzugsweise schließt sich die erste Behandlungsperiode unmittelbar an die zweite Behandlungsperiode an, wobei es sich empfiehlt, diesen Behandlungszyklus, bestehend aus erster und zweiter Behandlungsperiode, mehrfach abwechselnd zu wiederholen.

Wie zuvor bereits bei der Niedertemperatur-Plasmabehandlung beschrieben, kann man den Druckwechsel zwischen der ersten und zweiten Behandlungsperiode abrupt durchführen. Hierbei könnte jedoch die Gefahr bestehen, daß sich bei dem abrupten Druckwechsel der Wickelkörper bzw. das Haufwerk in unerwünschter Weise verlegt, so daß insbesondere bei relativ weichen Wickelkörpern bzw. weich gepackten Haufwerken, d.h. solchen Wickelkörpern bzw. Haufwerken, bei denen die Shore-Härte gering ist, beim Übergang von der ersten Behandlungsperiode zur zweiten Behandlungsperiode eine kontinuierliche Druckerhöhung und beim Übergang von der zweiten Behandlungsperiode in die erste Behandlungsperiode eine kontinuierliche Druckabsenkung durchgeführt wird. Diese Druckerhöhrung bzw. Druckabsenkung kann dann sinusförmig ausgeführt werden, wobei für die erste Periode und die zweite Periode jeweils Behandlungszeiten zwischen 10 Sekunden und 160 Sekunden, vorzugsweise zwischen 20 Sekunden und 60 Sekunden, ausgewählt werden.

Um bei der Corona-Behandlung unerwünschte Fremdgase, wie beispielsweise von der Luftfeuchtigkeit stammender Wasserdampf, oder Staubpartikel, die zu einer unkontrollierten, nicht reproduzierbaren Corona-Entladung führen können, auszuschalten, empfiehlt es sich, vor Begin der Corona-Behandlung einen Druck einzustellen, der geringer ist als der Druck während der Corona-Behandlung und anschließend durch Zuführung einer definierten Menge Gas den erforderlichen Behandlungsdruch einzustellen. Hierbei wird vorzugsweise der für die Corona-Behandlung vewendeten Autoklave auf einen Druck zwischen 1.000 Pa und 10.000 Pa evakuiert, so daß anschließend das jeweilige Gas, das den Wickelkörper bzw. das Haufwerk durchströmt, zugeführt werden kann, um den Druck im Autoklaven auf einen Wert zwischen 86,659 x 10³ Pa und 133,32 x 10³ Pa einzustellen.

Selbstverständlich kann man auch die Corona-Behandlung bei Normaldurck durchfühen, wobei hier lediglich dafür zu sorgen ist, daß das bei der Corona-Behandlung eingesetzte Gas den Wickelkörper bzw. das Haufwerk auch durchströmt.

Zuvor ist bei den erfindungsgemäßen Verfahren sowohl bei der Niedertemperatur-Plasmabehandlung als auch bei der Corona-Behandlung von einem Gas die Rede gewesen, das den Wickelkörper bzw. das Haufwerk durchströmt. Hierbei handelt es sich vorzugsweise um ein reaktionsfähiges Gas, d.h. um ein Gas, das unter Einfluß der zuvor genannten beiden Gasentladungen Ionen, hochreaktive Moleküle, Elektronen und/oder Radikale bildet, um so ggf. die Vernetzung, Oxydation und/oder Ätzung der Oberfläche der Fasern, Filamente, Garne bzw. des fertigen Nähgarnes herbeizuführen. Besonders gute Ergebniss erzielt man bei den erfindungsgemäßen Ver- fahren, d.h. sowohl bei der Corona- als auch bei der Niedertemperatur- Plasmabehandlung, wenn man als reaktionsfähiges Gas O₂, N₂O, O₃, CO₂, NH₃, SO₂, SiCl₄, CCl₄, CF₃Cl, CF₄, SF₆, CO und/oder H₂, sowohl als Einzelgas als auch als Gasmischungen einsetzt, da diese Gase leicht unter Einfluß des hochfrequenzigen elektrischen Feldes die zuvor ge- nannen Ionen, hochreaktiven Moleküle, Radikale bzw. Elektronen bilden bzw. ggf. Elektronen emittieren.

Eine weitere Ausführungsvariante der erfindungsgemäßen Verfahen sieht vor, daß man anstelle der zuvor genannten hochreaktiven Gase als Gas ein Inertgas, vorzugsweise ein Edelgas, ein Gemisch von Edelgasen und/oder Stickstoff, einsetzt. Hierdurch wird sichergestellt, daß die Gefahr einer chemischen Veränderung der so behandelten Materialien verringert wird.

Ist hingegen eine chemische Veränderung des Substrates des der Corona- oder Niedertemperatur-Plasmabehandlung unterworfenen Materials erwünscht, so kann man die zuvor genannten, reaktiven Gase bei der Corona- oder Niedertemperatur-Plasmabehandlung einsetzen. Werden beispielsweise Fasern, Filamente, Garne oder fertige Nähgarne aus Polyethylenterephthalat während der Niedertemperatur-Plasmabehandlung bzw. während der Corona-Behandlung mit basischen, reaktiven Gasen durchströmt, so führt das dazu, daß ein derartig behandeltes Material anschließend nach der Behandlung mit Säurefarbstoffen färbbar ist. Ebenso ist es möglich, die zuvor genannten Substrate während der Corona- bzw. Niedertemperatur-Plasmabehandlung mit einem sauren, reaktiven Gas zu durchströmen, wodurch diese so behandelten Substrate dann anschließend mit basischen Farbstoffen färbbar sind. Selbstverständlich kann man bei der zuvor beschriebenen Verfahrensweise auch anstelle des einen basischen bzw. eines sauren Gases eine Mischung von sauren bzw. basischen Gasen einsetzen. Die so behandelten und anschließend gefärbten Substrate weisen überraschenderweise hohe Farbechtheiten auf, wobei durch die Behandlung die anschließende Färbung im Vergleich zu einer konventionellen Färbung mit Dispersionsfarbstoffen erheblich erleichtert wird, was sich in entsprechend verringerten Färbetemperaturen sowie erheblich verkürzten Färbezeiten ausdrückt. Ebenso konnte festgestellt werden, daß ionische Präparation eine wesentlich bessere Haftung zu den in der vorstehenden Weise chemisch modifizierten Substraten hatten, was sich insbesondere durch ein noch weiter verbessertes Nähverhalten der hieraus hergestellten Nähgarne ausdrückte.

Die Gesamtbehandlungszeit beträgt bei den erfindungsgemäßen Verfahren abhängig von den gewünschten Effekten und der eingestellten Leistungsdichte zwischen etwa 2 Minuten und etwa 30 Minuten, vorzugsweise zwischen etwa 5 Minuten und etwa 20 Minuten.

Besonders gute Ergebnisse erzielt man bei dem erfindungsgemäßen Verfahren, wenn man vor der Corona- bzw. Niedertemperatur-Plasmabehandlung das Material auf eine perforierte Hülse, vorzugsweise auf eine perforierte Metallhülse, kreuzspulartig aufwickelt.

Um einen besonders gleichmäßigen Behandlungseffekt und damit auch besonders gleichmäßige Eigenschaften über die Dicke des Wickelkörpers bzw. Haufwerkes zu erzielen, empfiehlt es sich, insbesondere auch bei sehr dichten Wickelkörper bzw. Haufwerken, abwechselnd den Wickelkörper bzw. das Haufwerk von außen nach innen und von innen nach außen zu durchströmen. Wird bei den erfindungsgemäßen Verfahren nach der zuvor beschriebenen Ausführungsform gearbeitet, bei der eine erste Behand lungsperiode mit verringertem Druck vor einer zweiten Behandlungsperiode mit entsprechend erhöhtem Druck durchgeführt wird, so empfiehlt es sich, während der ersten Behandlungsperiode den Wickelkörper bzw. das Haufwerk von innen nach außen und während der zweiten Behandlungsperiode den Wickelkörper bzw. das Haufwerk von außen nach innen oder umgekehrt zu durchströmen.

Grundsätzlich lassen sich bei den erfindungsgemäßen Verfahren jedes beliebige, geeignete Ausgangsmaterial, wie z.B. Polyamid-, Polyester-, Polypropylen- und/oder Polyacrylnitrilfasern, jeweils allein oder in Mischung mit Synthese- und/oder Naturfasern, einsetzen.

Besonders gute Ergebnisse bezüglich des Nähverhaltens, d.h. insbesondere der Leistung beim Nähen von Knopflöchern und der Länge von Nähten, erzielt man, wenn man ein Ausgangsmaterial (Faser, Filament, Garn bzw. das fertige Nähgarn) verwendet, das eine Präparation aufweist. Bei einer derartigen Präparation kann es sich beispielsweise dann um eine vom Primärspinnen vorhandene Präparation oder um eine im Laufe der Nähgarnherstellung aufgetragene Präparation handeln. Hier wird vermutet, daß durch die Niedertemperatur-Plasmabehandlung bzw. die Corona-Behandlung die Präparation unter Ausbildung eine chemischen Verbindung mit dem Nähmaterial an diesem fixiert wird und/oder die Präparation durch die Gasentladung besonders gleichmäßig auf der Oberfläche verteilt wird, so daß die eingangs beschriebenen weiteren Eigenschaftsverbesserungen des entsprechend behandelten Materials verständlich werden. Hierin kann jedoch nicht der einzige Grund dafür gesehen werden, daß die Näheigenschaften des corona- bzw. niedertemperatur-plasmabehandelten Materials im Vergleich zu den ansonsten identischen nicht behandelten Material deutlich verbessert sind, da festgestellt wurde, daß ein nicht präpariertes Nähgarn nach einer Niedertemperatur-Plasmabehandlung bzw. einer Corona-Behandlung sich vernähen ließ, während das entsprechende nicht behandelte und ebenfalls nicht präparierte Vergleichsgarn überhaupt nicht unter industriellen Bedingungen nähbar war, d.h. bereits immer wieder nach wenigen Stichen gerissen war.

Vorteilhafte Weiterbildungen der erfindungsgemäßen Verfahren sind in den Unteransprüchen angegeben.

Die erfindungsgemäßen Verfahren werden nachfolgend anhand von fünf Ausführungsbeispielen näher beschrieben.

### Beispiel 1

Polyesterfasern mit einer Stapellänge von 38 mm und einer Einzelfaserstärke von 1,3 dtex wurden in einen für die Färbung von Flocke üblicherweise verwendeten Warenträger gepackt und dort einer Niedertemperatur-Plasmabehandlung unterworfen.

Die Bedingungen bei der Niedertemperatur-Plasmabehandlung waren wie folgt:
Druck vor der Niedertemperatur-Plasmabehandlung: 5 Pa
Frequenz : 13,56 MHz
Leistungsdichte : 12,5 W/dm³
Druckverlauf während der Plasmabehandlung : Abbildung 1
Dauer der ersten und zweiten Behandlungsperiode : jeweils 40 Sekunden
Gesamtbehandlungsdauer : 10 Minuten
Gas : Sauerstoff

Anschließend wurde aus den so behandelten Fasern nach Öffnen und Krempeln ein Kardenband hergestellt und dieses Kardenband auf einer konventionellen Spinnmaschine (Hersteller Marzoli) versponnen. Das hierbei resultierende Garn wies eine Feinheit von ca. 140 dtex auf. Danach wurden zwei dieser Garne auf einer Zwirnmaschine mit 1000 Drehungen pro Meter verzwirnt.

Parallel hierzu wurde ein Vergleichsmaterial hergestellt, daß sich von dem zuvor beschriebenen Garn dadurch unterscheidet, daß seine Fasern vor dem Verspinnen nicht niedertemperatur-plasmabehandelt worden sind.

Anschließend wurden diese beiden Materialien auf einer üblichen Knopfloch-Industrienähmaschine (Firma Pfaff) vernäht und die Anzahl der Knopflöcher gezählt, die ohne Fadenbruch genäht werden konnten. Ferner wurde auf einer Industrienähmaschine die Nahtlänge bestimmt, die bei einer Stichzahl von 7000 Stichen pro Minute ohne Fadenbruch erreicht werden konnte.

Die Ergebnisse dieser Nähversuche sind in der Tabelle 1 wiedergegeben.

**TABELLE 1**

| **PES-Zweifachzwirn** | | |
|---|---|---|
| Material | Anzahl Knopflöcher (ohne Fadenbruch) | Nahtlänge bei 7000 Stichen/Min. |
| 1 | | |
| als Faser einer Niedertemperatur-Plasmabehandlung unterworfen | 40 - 60 | nach 100 m Nähversuch abgebrochen, da kein Fadenbruch |
| Vergleichsmaterial ohne Behandlung | 4 - 6 | 10 m |

Wie dieser Tabelle zu entnehmen ist, besitzt das Material 1, das aus Fasern, die einer Niedertemperatur-Plasmabehandlung unterworfen wurden, hergestellt worden ist, ein ausgezeichnetes Nähverhalten. Hier wurden die Nähversuche nach einer Nahtlänge von 100 m abgebrochen, da selbst bei 10 Nähtests bei einer Nahtlänge von jeweils 100 m kein Fadenbruch auftrat.

Demgegenüber ist das nicht behandelte Vergleichsmaterial wesentlich schlechter, da hiermit lediglich 4 - 6 Knopflöcher und eine Naht mit einer Länge von 10 Metern genäht werden konnte.

### Beispiel 2

Zwei 1kg-Spulen eines Polyestermultifilamentgarns f34, 160 dtex wurden als Kreuzspule auf einer üblichen perforierten Färbehülse einer Niedertemperatur-Plasmabehandlung unterworfen.

Abweichend von den zuvor genannten Bedingungen des Beispiels 1 wurde diese Niedertemperatur-Plasmabehandlung beim Beispiel 2 bei einer Leistungsdichte von 8 W/dm³ und einer Behandlungsdauer von 15 Minuten durchgeführt, wobei auch bei diesem Ausführungsbeispiel mit 2 Behandlungsperioden gearbeitet wurde, deren Dauer jeweils 20 Sekunden betrug. Die Druckverhältnisse während dieser Behandlungsperioden sind der nachfolgenden Abbildung 2 zu entnehmen.

Wie auch bei dem ersten Ausführungsbeispiel wurde während der Niedertemperatur-Plasmabehandlung der Wickelkörper mit Sauerstoff durchströmt.

In einer konventionell ausgebildeten Luftdüsen-Texturiermaschine, wie diese beispielsweise in der DE-PS 37 20 237 beschrieben ist, wurde aus den beiden behandelten Multifilamentgarnen durch Verwirblung ein Kern-Mantel-Nähgarn hergestellt, das anschließend mit 350 Drehungen pro Meter versehen wurde.

Als Vergleichsmaterial wurde nach dem selben Verfahren mit den selben Ausgangsmaterialien ebenfalls ein Kern-Mantel-Nähgarn hergestellt, das ebenfalls eine Drehung von 350 Drehungen pro Meter erhielt. Dieses Vergleichsmaterial unterschied von dem zuvor beschriebenen Material dadurch, daß die Ausgangsmaterialien nicht einer Niedertemperatur-Plasmabehandlung unterworfen worden sind.

Wie bereits unter Beispiel 1 beschrieben worden ist, wurde das Nähverhalten dieser beiden Nähgarne vergleichend untersucht. Hierbei wurde bei dem Nähmaterial, dessen Ausgangsmaterialien der zuvor beschriebenen Niedertemperatur-Plasmabehandlung unterworfen wurden, jeweils die äußere Wickellage, die mittlere Wickellage und die innere Wickellage in die vergleichende Untersuchung des Nähverhaltens mit einbezogen. Die Ergebnisse dieser Untersuchungen sind in der nachfolgenden Tabelle 2 wiedergegeben.

**TABELLE 2**

| **PES-Kern-Mantelgarn** | | |
|---|---|---|
| Material | Anzahl Knopflöcher (ohne Fadenbruch) | Nahtlänge bei 7000 Strichen/Min. |
| 1 | | |
| als Filament einer Niedertemperatur-Plasmabehandlung unterworfen | | |
| äußere Wickellage | 60 - 75 | nach 100 m Nähversuch abgebrochen, da kein Fadenbruch |
| mittlere Wickellage | 65 - 75 | |
| innere Wickellage | 62 - 75 | |
| Vergleichsmaterial ohne Behandlung | 8 - 10 | 50 m |

Wie dieser Tabelle 2 zu entnehmen ist, besitzt das behandelte Material 1 im Vergleich zu dem nicht behandelten Vergleichsmaterial ein wesentlich besseres Nähverhalten, das sich sowohl in einer höheren Anzahl beim Nähen von Knopflöchern als auch in einer wesentlich längeren Naht ausdrückt. So wurden die Versuche zur Bestimmung des Fadenbruches abhängig von der Nahtlänge bei einer Nahtlänge von 100 m abgebrochen, da selbst bei 10 Nähversuchen nach 100 Metern kein Fadenbruch auftrat. Insbesondere jedoch zeigt die Tabelle 2, daß bei Material 1 keine Unterschiede im Nähverhalten zwischen der äußeren, mittleren und inneren Wickellage auftreten. Mit anderen Worten zeigen diese Versuche eindeutig, daß die Niedertemperatur-Plasmabehandlung über die Dicke des Wickelkörpers gleichmäßig erfolgt ist.

Zur Absicherung dieses Ergebnisses wurde Nähgarn aus der äußeren, mittleren und inneren Wickellage entnommen und gefärbt. Auch die farbmetrische Auswertung dieser drei Proben ergab, daß sich das Material sowohl vom Farbton als auch von der Farbtiefe gleichmäßig anfärbte.

### Beispiel 3

Ein Polyesterzweifachzwirn mit einer Drehung S 900, Z1000 140 dtex x 2 wurde konventionell gefärbt und nach dem Trocknen ohne Avivierung einer Niedertemperatur-Plasmabehandlung unterworfen. Hierbei entsprach die Aufmachung des Polyesterzwirnes einer für die Färbung üblichen Kreuzspulwicklung ( 1 kg Material).

Parallel hierzu wurde ein aviviertes Material ebenfalls in derselben Aufmachung niedertemperatur-plasmabehandelt. Bei der Avivage handelt es sich um eine Hartparaffin-Avivage, wobei der Auftrag der Avivage durch direkten Kontakt mit dem Paraffinblock erfolgte.

Als erstes Vergleichsmaterial für die Nähversuche wurde ein nicht aviviertes und nicht niedertemperatur-plasmabehandeltes identisches Material ausgewählt und als zweites Vergleichsmaterial wurden ein identischer Zwirn, wie vorstehend beschrieben, nach dem Färben aviviert.

Die Bedingungen bei der Niedertemperatur-Plasmabehandlung waren wie folgt:
Druck vor der Niedertemperatur-Plasmabehandlung: 5 Pa
Frequenz: 13,56 MHz
Leistungsdichte: 12,5 W/dm³
Druckverlauf während der Plasmabehandlung: Abbildung 1
Dauer der ersten und zweiten Behandlungsperiode: jeweils 40 Sekunden Gesamtbehandlungsdauer: 10 Minuten
Gas: Sauerstoff

Anschließend wurden die Materialien auf einer üblichen Knopfloch-Industrienähmaschine (Firma Pfaff) vernäht und die Anzahl de Knopflöcher gezählt, die ohne Fadenbruch genäht werden konnten. Ferner wurde auf einer Industrienähmaschine die Nahlänge bestimmt, die bei einer Stichzahl 7000 Stichen pro Minute ohne Fadenbruch erreicht werden konnte.

Die Ergebnisse dieser Nähversuche sind in der Tabelle 3 wiedergegeben.

**TABELLE 3**

| **PES-Zweifachzwirn** | | |
|---|---|---|
| Material | Anzahl Knopflöcher (ohne Fadenbruch) | Nahtlänge, 7000 Stiche/Minute, ohne Fadenbruch |
| Material 1, behandelt mit Niedertemperatur-Plasma, aviviert | 50 - 60 | nach 100 m noch kein Fadenbruch, Nähversuch abgebrochen |
| Material 2, behandelt mit Niedertemperatur-Plasma, nicht aviviert | 15 - 25 | 15 m - 20 m |
| Vergleichsmaterial 1, nicht behandelt, nicht aviviert | 0 | 0 - 50 cm |
| Vergleichsmaterial 2, nicht behandelt, aviviert | 2 - 4 | 4 m - 8 m |

Wie dieser Tabelle zu entnehmen ist, besitzt das Material 1, das zusätzlich zur Niedertemperatur-Plasmabehandlung aviviert ist, ein ausgezeichnetes Nähverhalten. Hier wurde der Nähversuch nach einer Nahtlänge von 100 m abgebrochen, da selbst bei 10 Nähversuchen, die jweils von Garnlängen aus der inneren Lage, der mittleren Lage und der äußeren Lage des Wickelkörpers durchgeführt wurden, selbst nach jeweils 100 m kein Fadenbruch auftrat.

Das Material 2, das nicht aviviert, jedoch eine Niedertemperatur-Plasmabehandlung unterworfen wurde, zeigt im Vergleich zu dem nicht behandelten, avivierten Vergleichsmaterial 2 noch erheblich bessere Werte, die sich einmal in der erhöhten Anzahl von Knopflöchern und in deutlich höheren Nahtlänge ausdrücken.

Mit dem Vergleichsmaterial 1 ließ sich industriell keine Naht und auch kein Knopfloch herstellen. Dieses Material ist völlig ungeeignet.

### Beispiel 4

Ein durch eine Luftextruierung hergestelltes verwirbeltes Kern-Mantelgarn, das aus einem Polyesterkernmaterial 180 dtex f 40 und einem Polyestereffektmaterial mit 74 dtex f 24 wurde jeweils mit und ohne Avivage einer Niedertemperatur-Plasmabehandlung unterworfen.

Abweichend von den zuvor in Beispiel 3 genannten Bedingungen wurde diese Niedertemperatur-Plasmabehandlung bei einer Leistungsdichte von 8 W/dm³ und einer Behandlungsdauer von 15 Minuten durchgeführt, wobei auch bei diesem Ausführungsbeispiel mit zwei Behandlungsperioden gearbeitet wurden, deren Dauer je 20 Sekunden waren. Die Druckverhältnisse während dieser Behandlungsperioden sind der nachfolgenden Abbildung 2 zu entnehmen. Wie beim dritten Ausführungsbeispiel wurde während der Niedertemperatur-Plasmabehandlung der Wickelkörper mit Sauerstoff durchströmt. Die Ergebnisse der Nähversuche an den behandelten und nicht behandelten Vergleichsmaterialien 1 und 2 sind der nachfolgenden Tabelle 4 zu entnehmen, wobei als Avivage das zuvor genanne Blockparaffin verwendet wurde.

Zusätzlich wurde das Material 2, das der Niedertemperatur-Plasmabehandlung als nicht aviviertes Material unterworfen wurde, nach der Niedertemperatur-Plasmabehandlung mit dem zuvor genannten Blockparaffin aviviert.

Die Ergebnisse der Nähversuche sind der nachfolgenden Tabelle 4 zu entnehmen.

**TABELLE 4**

| **PES-Core Garn** | | |
|---|---|---|
| Material | Anzahl Knopflöcher (ohne Fadenbruch) | Nahtlänge, 7000 Stiche/Minute, ohne Fadenbruch |
| Material 1, behandelt mit Niedertemperatur-Plasma, aviviert | 70 - 90 | nach 100 m noch kein Fadenbruch, Nähversuch abgebrochen |
| Material 2, behandelt mit Niedertempertur-Plasma, nicht aviviert | 25 - 40 | 25 m - 35 m |
| Material 3, nachträglich aviviert | 50 - 60 | 60 m - 70 m |
| Vergleichsmaterial 1, nicht behandelt, nicht aviviert | 0 | 0 - 50 cm |
| Vergleichsmaterial 2, nicht behandelt, aviviert | 5 - 6 | 10 m - 15 m |

Die Tabelle 4 bestätigt im Grunde genommen die Ergebnisse der Tabelle 3, wobei das nicht behandelte, avivierte Vergleichsmaterial 2 im Vergleich zu dem Vergleichsmaterial 2 der Tabelle 3 als solches schon ein besseres Nähverhalten besitzt. Hervorzuheben ist, daß das Material 2, das im nicht avivierten Zustand der Niedertemperatur-Plasmabehandlung unterworfen wurde, bei einem nach der Niedertemperatur-Plasmabehandlung durchgeführten Avivageauftrag mit Hartparaffin noch ein deutlich verbessertes Nähverhalten zeigte.

### BEISPIEL 5

Ein chirurgisches Nähmaterial wurde wie in Beispiel 4 einer Niedertemperatur-Plasmabehandlung unterworfen. Hierbei wurde ebenfalls unter Zufuhr von Sauerstoff als Gas gearbeitet.

Nach der Plasmabehandlung wurde die Restavivageauflage nach DIN 54 278 bestimmt. Hiernach konnte nach der Plasmabehandlung keine Avivage mehr nachgewiesen werden, während die Avivage-Auflage vor der Plasmabehandlung bei 1,2 Gew.-% lag.

Von dem plasma-behandelten Material und dem nicht behandelten Vergleichsmaterial (Vergleichsmaterial 1) wurden jeweils 20 Schlaufen mit einer Schlaufenlänge von 10 cm geknotet. Anschließend wurde das Garnmaterial 6 cm hinter dem Knoten abgeschnitten, so daß zwischen Knoten und Ende des Garnes 6 cm lag. Danach wurde in ein Festigkeitsprüfgerät die zuvor beschriebene Schlaufe eingespannt und die Klemmen des Festigkeitszugprüfgerätes wie bei einem normalen Kraft-Dehnungsdiagramm auseinanderbewegt. Dies führte dazu, daß entweder die Schlaufe riß oder aufging. In dem Fall, in dem die Schlaufe sich öffnete, wurde eine erneute Schlaufe unter den vorstehend genannten Bedingungen hergestellt, wobei jedoch der Knoten am Ende der Schlaufe durch zwei Knoten, und falls sich diese Schlaufe ebenfalls bei dem Zugversuch öffnete und das Garn nicht riß, durch drei Knoten bzw. vier Knoten ersetzt. Die bis zum Zerreißen der Garnschlaufe erforderlichen Knoten sind somit ein Maß für die Knotenfestigkeit, d.h. ein Maß für das Abgleiten des Knotens vom anderen Faden. Hierbei gilt, daß mit steigender Anzahl von Knoten die Knotenfestigkeit abnimmt, was zur Folge hat, daß der Chirurg zur Sicherung der chirurgischen Naht eine entsprechende Anzahl von Knoten anfertigen muß, was zeitaufwendig und unerwünscht ist.

Die nachfolgende Tabelle 5 gibt die Ergebnisse der zuvor geschilderten Prüfmethode wieder.

**TABELLE 5**

| **Chirurgisches Nähmaterial** | |
|---|---|
| Material | Anzahl der erforderlichen Knoten bis zum Garnbruch |
| Material 1, behandelt im Niedertemperatur-Plasma | 1 - 2 Knoten |
| Vergleichsmaterial, unbehandelt | 4 - 6 Knoten |

Wie diese Tabelle 5 belegt, reißen bei dem Material 1 die Schlaufen bereits dann, wenn sie mit einem bzw. zwei Knoten versehen sind, während bei dem entsprechenden Vergleichsmaterial vier bis sechs Knoten erforderlich sind. Dies heißt, daß die Knotenfestigkeit des behandelten Materials (Material 1) wesentlich besser ist, so daß bei chirurgischen Eingriffen nur ein bis zwei Knoten erforderlich sind, um die entsprechende chirurgische Naht zu sichern.

## Patentansprüche

1. Verfahren zur Herstellung eines Nähgarnes, bei dem man Fasern, Filamente und/oder Garne miteinander verspinnt, verzwirnt und/oder verwirbelt und anschließend das so hergestellte Nähgarn ggf. färbt, trocknet, fixiert, aviviert und/oder umspult, dadurch gekennzeichnet, daß man vor dem Verspinnen, Verzwirnen und/oder Verwirbeln die Fasern, Filamente und/oder Garne einer Niedertemperatur-Plasmabehandlung oder einer Corona-Behandlung unterwirft.

2. Verfahren nach Anspruch 1, dadurch gekennzeichnet, daß man aus den Fasern, Filamenten und/oder Garnen ein Haufwerk herstellt und das Haufwerk während der Niedertemperatur-Plasmabehandlung oder Corona-Behandlung mit einem Gas durchströmt.

3. Verfahren zur Herstellung eines Nähgarnes, bei dem man das Nähgarn einer Corona- oder Niedertemperatur-Plasmabehandlung unterwirft, dadurch gekennzeichnet, daß man das fertige Nähgarn vor der Corona- bzw. Niedertemperatur-Plasmabehandlung auf einen Wickelkörper aufwickelt und während der Corona- bzw. Niedertemperatur-Plasmabehandlung mit einem Gas durchströmt.

4. Verfahren nach einem der vorangehenden Ansprüche, dadurch gekennzeichnet, daß man die Niedertemperatur-Plasmabehandlung bei einem Druck zwischen 5 Pa und 500 Pa durchführt.

5. Verfahren nach einem der vorangehenden Ansprüche, dadurch gekennzeichnet, daß man die Niedertemperatur-Plasmabehandlung bei einem Druck zwischen 20 Pa und 300 Pa, vorzugsweise zwischen 70 Pa und 200 Pa, durchführt.

6. Verfahren nach einem der vorangehenden Ansprüche, dadurch gekennzeichnet, daß man bei der Niedertemperatur-Plasmabehandlung während einer ersten Behandlungsperiode einen Druck zwischen etwa 5 Pa und etwa 120 Pa, vorzugsweise zwischen etwa 20 Pa und etwa 120 Pa, und während einer sich hieran anschließenden zweiten Behandlungsperiode einen Druck zwischen etwa 80 Pa und etwa 250 Pa, vorzugsweise zwischen etwa 100 Pa und etwa 200 Pa, einstellt.

7. Verfahren nach Anspruch 6, dadurch gekennzeichnet, daß man die erste Behandlungsperiode unmittelbar an die zweite Behandlungsperiode anschließt.

8. Verfahren nach Anspruch 6 oder 7, dadurch gekennzeichnet, daß man die erste und zweite Behandlungsperiode mehrfach abwechselnd wiederholt.

9. Verfahren nach einem der Ansprüche 6 bis 8, dadurch gekennzeichnet, daß man beim Übergang von der ersten Behandlungsperiode in die zweite Behandlungsperiode und beim Übergang von der zweiten Behandlungsperiode in die erste Behandlungsperiode den Druck kontinuierlich erhöht bzw. absenkt.

10. Verfahren nach einem der Ansprüche 6 bis 9, dadurch gekennzeichnet, daß man für die erste und zweite Behandlungsperiode jeweils eine Zeit zwischen 10 Sekunden und 160 Sekunden, vorzugsweise zwischen 20 und 60 Sekunden, auswählt.

11. Verfahren nach einem der vorangehenden Ansprüche, dadurch gekennzeichet, daß man zu Beginn der Niedertemperatur-Plasmabehandlung einen Druck einstellt, der geringer ist als der Druck während der Niedertemperatur-Plasmabehandlung, und daß man anschließend das Gas bis zum Erreichen des erforderlichen Behandlungsdrucks zuführt.

12. Verfahren nach einem der vorangehenden Ansprüche, dadurch gekennzeichnet, daß man die Niedertemperatur-Plasmabehandlung bei einer Frequenz zwischen 1 MHz und 20 MHz, vorzugsweise bei 13.56 MHz, durchführt.

13. Verfahren nach einem der vorangehenden Ansprüche, dadurch gekennzeichnet, daß man die Niedertemperatur-Plasmabehandlung bei einer Frequenz von 27,12, 40,68 und/oder 81.36 MHz, durchführt.

14. Verfahren nach einem der vorangehenden Ansprüche, dadurch gekennzeichnet, daß man die Niedertemperatur-Plasmabehandlung bei einer Leistung zwischen 200 W und 600 W durchführt.

15. Verfahren nach einem der vorangehenden Ansprüche, dadurch gekennzeichnet, daß man die Niedertemperatur-Plasmabehandlung bei einer Leistungsdichte zwischen 2 W/dm³ und 25 W/dm³, vorzugsweise zwischen 8 W/dm³ und 14 W/dm³, durchführt.

16. Verfahren nach einem der vorangehenden Ansprüche, dadurch gekennzeichnet, daß man die Niedertemperatur-Plasmabehandlung bei einer Frequenz von 2,45 GHz, bei einem Druck zwischen 10⁻¹ bis 1000 Pa, vorzugsweise zwischen 70 Pa und 120 Pa, und bei einer Leistungsdichte zwischen 0,1 W/dm³ und 5 W/dm³, vorzugsweise zwischen 1,5 W/dm³ und 3 W/dm³, durchführt.

17. Verfahren nach einem der Ansprüche 1 oder 4 bis 16, dadurch gekennzeichnet, daß man aus den Fasern, Filamenten und/oder Garnen eine Wickelkörper herstellt.

18. Verfahren nach Anspruch 1 oder 3, dadurch gekennzeichnet, daß man die Corona-Behandlung bei einem Druck zwischen 86,659 x 10³ Pa und 133,32 x 10³ Pa, vorzugsweise bei einem Druck zwischen 93,325 x 10³ Pa und 113,324 x 10³ Pa, durchführt.

19. Verfahren nach Anspruch 18, dadurch gekennzeichnet, daß man bei der Corona-Behandlung während einer ersten Behandlungsperiode einen Druck zwischen 86,659 x 10³ Pa und 99,99 x 10³ Pa und während einer zweiten Behandlungsperiode einen Druck zwischen 99,99 x 10³ Pa und 113,324 x 10³ Pa einstellt.

20. Verfahren nach Anspruch 19, dadurch gekennzeichnet, daß man die erste Behandlungsperiode unmittelbar an die zweite Behandlungsperiode anschließt.

21. Verfahren nach Anspruch 19 oder 20, dadurch gekennzeichnet, daß man die erste und die zweite Behandlungsperiode mehrfach abwechslend wiederholt.

22. Verfahren nach einem der Ansprüche 19 bis 21, dadurch gekennzeichnet, daß man beim Übergang von der ersten Behandlungsperiode in die zweite Behandlungsperiode und beim Übergang von der zweiten Behandlungsperiode in die erste Behandlungsperiode den Druck kontinuierlich erhöht bzw. absenkt.

23. Verfahren nach einem der Ansprüche 19 bis 22, dadurch gekennzeichnet, daß man für die erste und zweite Behandlungsperiode jeweils eine Zeit zwischen 10 Sekunden und 160 Sekunden, vorzugsweise zwischen 20 Sekunden und 60 Sekunden, auswählt.

24. Verfahren nach einem der Ansprüche 19 bis 23, dadurch gekennzeichnet, daß man vor Beginn der Corona-Behandlung einen Druck einstellt, der geringer ist als der Druck während der Corona-Behandlung, und daß man anschließend das Gas bis zum Erreichen des erforderlichen Behandlungsdruckes zuführt.

25. Verfahren nach Anspruch 24, dadurch gekennzeichnet, daß man vor der Corona-Behandlung einen Druck zwischen 1000 Pa und 10.000 Pa einstellt.

26. Verfahren nach einem der Ansprüche 2 bis 25, dadurch gekennzeichnet, daß man als Gas ein reaktionsfähiges Gas, vorzugsweise O₂, N₂O, O₃, CO₂, NH₃, SO₂, SiCl₄, CCl₄, CF₃Cl, CF₄, SF₆, CO und/oder H₂, auswählt.

27. Verfahren nach einem der vorangehenden Ansprüche, dadurch gekennzeichnet, daß man als Gas ein Inertgas, vorzugsweise ein Edelgas, ein Gemisch von Edelgasen und/oder Stickstoff, einsetzt.

28. Verfahren nach einem der vorangehenden Ansprüche, dadurch gekennzeichnet, daß man die Fasern, Filamente, Garne bzw. das Nähgarn zwischen 2 Minuten und 30 Minuten behandelt.

29. Verfahren nach einem der vorangehenden Ansprüche, dadurch gekennzeichnet, daß man die Fasern, Filamente, Garne bzw. das Nähgarn auf eine perforierte Hülse, vorzugsweise auf eine perforierte Metallhülse, aufwickelt.

30. Verfahren nach einem der vorangehenden Ansprüche, dadurch gekennzeichnet, daß man das Haufwerk bzw. den Wickelkörper abwechselnd von außen nach innen und von innen nach außen mit dem Gas durchströmt.

31. Verfahren nach einem der vorangehenden Ansprüche, dadurch gekennzeichnet, daß man vor der Niedertemperatur-Plasmabehandlung oder der Corona-Behandlung eine Avivage auf die Fasern, Filamente, Garne bzw. das Nähgarn aufträgt.

32. Verfahren nach einem der vorangehenden Ansprüche, dadurch gekennzeichnet, daß man das Haufwerk bzw. den Wickelkörper mit einem basischen oder sauren Gas oder einer basischen oder sauren Gasmischung durchströmt und das so behandelte Material anschließend mit sauren bzw. basischen Farbstoffen färbt.
